# FASCICULE DE BREVET EUROPEEN

(11) **EP 0 253 841 B1**
(45) Date de publication et mention de la délivrance du brevet: **23.05.1990**
(21) Numéro de dépôt: 87900658.3
(22) Date de dépôt: 05.01.1987
(51) Int. Cl.: C25C 5/04

(54) **PROCEDE D'ELABORATION DE POUDRES DE METAUX DE TRANSITION PAR ELECTROLYSE EN BAINS DE SELS FONDUS**
VERFAHREN ZUR HERSTELLUNG VON ÜBERGANGSMETALLPULVER DURCH SCHMELZFLUSSELEKTROLYSE
PROCESS FOR PRODUCING TRANSITION METAL POWDERS BY ELECTROLYSIS IN BATHS OF MOLTEN SALTS

(30) Priorité: 06.01.1986 FR 8600390
(43) Date de publication de la demande: 27.01.1988
(73) Titulaire: PECHINEY, 75008 Paris (FR)
(72) Inventeur: ARMAND, Marcel, F-38240 Meylan (FR)
(74) Mandataire: Vanlaer, Marcel
(86) Numéro de dépôt international: FR8700001
(87) Numéro de publication internationale: WO8704193

(56) Documents cités:
- FR-A- 1 265 427
- GB-A- 736 567
- US-A- 2 951 021

## Description

La présente invention est relative à l'élaboration de poudres des métaux de transition par électrolyse de leurs halogénures en bains de sels fondus.

Dans ce qui va suivre:
1. on entend par métaux de transition, tout métal appartenant aux collones IVa, Va, Via de la classification périodique des éléments.
2. on entend par poudre, une substance solide, finement divisée et comportant des grains de dimension allant de quelques fractions de micron à 200 microns environ.

L'application des méthodes de mise en forme de la métallurgie des poudres, en raison des importantes économies de matières qu'elles permettent, suscite le plus haut intérêt pour des métaux coûteux tels que les métaux de transition. La difficulté principale rencontrée pour cette application est celle de l'élaboration de poudres de qualité convenable.

Les procédés utilisés actuellement dans ce but sont divers.

On peut citer:
à partir des métaux massifs:
1. le procédé par hydruration, broyage et déshydruration.
2. les procédés par fusion à l'arc ou au faisceau d'électrons et pulvérisation par centrifugation. à partir d'un oxyde ou d'un sel:

le procédé par réduction par hydrogène à très haute température. Ces procédés nécessitent, en général, des installations importantes, complexes et coûteuses: par ailleurs, ils ne conduisent pas toujours à des poudres convenables, soit du point de vue purété, soit du point de vue granulométrie ou forme des grains.

Les études entreprises pour la mise au point de l'invention ont été effectuées dans une cellule comportant, d'une part une cuve métallique contenant le bain fondu, d'autre part un couvercle également métallique assurant l'étanchéité du système et présentant divers orifices permettant, entre autre, le passage étanche et isolé des dispositifs anodiques et cathodiques plongeant dans le bain, l'alimentation de ce bain en halogénure du métal à produire et l'extraction de l'halogène dégagé à l'anode.

En général, dans le bain, le rapport fluor/métal est compris entre 3 et 20. Mais, de préférence, les meilleurs résultats sont obtenus avec la fourchette de valeurs comprise entre 6 et 12.

Les exemples suivants ilustrent l'application du procédé suivant les deux modes décrits ci-dessus.

### Exemple 1

Cet exemple est relatif au Titane. Dans ce cas, le dispositif anodique comporte en outre un diaphragme qui sépare le bain en deux compartiemnts, un compartiment anodique qui ne contient que des traces de Titane en solution, et un compartiment cathodique dans lequel la teneur en Titane dissous est maintenue constante grâce à un dispositif d'alimentation continue.

Le bain est constitué par un mélange équimoléculaire de chlorures de potassium et de sodium fondu à 750°C.

L'halogénure introduit est le tétrachlorure de titane.

Dans les conditions habituelles d'électrolyse, la teneur en titane dissous dans le bain est de 4%.

Avec une densité de courant cathodique initiale de 1,0 A/cm², la tension de dépôt du titane, mesurée par tracé de la courbe tension/courant est de 2,15 V., celle de l'alcalin le plus facile à réduire, en l'occurence, le sodium, est de 3,2 V.

Les dépôts recueillis sur la cathode se présentent sous forme de dendrites bien cristallisées pouvant atteindre plusieurs centimètres et répondant à l'analyse suivante en ppm:

Le rendement électrique est supérieur à 90%.

Si l'on abaisse la teneur en titane dans le compartiment cathodique à 0,1 %, dans les mêmes conditions de densité de courant, la tension de dépôt du titane passe à 2,9 V, celle de l'alcalin restant égale à 3,2 V et l'on recueille à la cathode une sorte de feutre gris constitué de fines dendrites entremêlées qui donne finalement après lavage à l'eau une poudre passant pratiquement entièrement au tamis de 100 microns d'ouverture de maille et répondant à l'analyse suivante en ppm:

Le rendement électrique est supérieure à 85%.

### Exemple 2

### Cet exemple est relatif au Hafnium.

Dans la même cellule que dans l'exemple 1, mais sans diaphragme anodique, toujours avec le bain NaCI/KCI équimoléculaire, l'halogénure introduit étant cette fois le tétrachlorure de hafnium, à la teneur de 25%, dans les conditions normales d'électrolyse, c'est-à-dire avec une densité de courant de 1,0 A/cm², la tension de dépôt du Hafnium est de 2,2 V. et l'on obtient des dépôts sous forme de dendrites relativement massives (aspect de chou-fleur) avec un rendement électrique supérieur à 95%.

L'analyse de ces dépôts donne les résultats suivants en ppm:

Si l'on introduit dans le bain des ions F- au moyen d'une addition de fluorure de sodium par exemple, de sorte que le rapport moléculaire fluor/Hafnium soit égal à 12, dans les mêmes conditions d'électrolyse, la tension de dépôt du Hafnium passe à 2,90 V et l'on obtient après lavage du dépôt, une poudre passant pratiquement entièrement au tamis de 200 microns d'ouverture et répondant à l'analyse suivante en ppm:

## Revendications

1. Procédé d'élaboration de poudres comportant des grains de dimensions inférieures à 200 um de métaux de transition appartenant aux groupes IVa, Va et Vla, par électrolyse de leurs halogénures dissous dans un bain de sels fondus à base d'halogénures alcalins et/ou alcalino-terreux dans lequel on utilise des densités de courant comprises entre 0,3 et 1,0 A/cm², caractérise en ce que l'on conduit l'électrolyse de telle sorte que la tension de dépôt dudit métal de transition soit inférieure de 0,1 à 0,4 volt à celle du métal alcalin ou alcalino-terreux le plus facile à réduire.

2. Procédé selon la revendication 1, caractérisé en ce que la tension de dépôt est inférieure de 0,2 à 0,3 volt à celle du métal alcalin ou alcalino-terreux le plus facile à réduire.

3. Procédé selon la revendication 1, caractérisé en ce que l'on obtient cette tension par abaissement de la teneur en métal dissous dans le bain cathodique.

4. Procédé selon la revendication 1, caractérisé en ce que l'on obtient cette tension par modification de la complexation des ions du métal dissous.

5. Procédé selon les revendications 1 et 4, caractérisé en ce que le bain de sels utilisé est un mélange équimoléculaire NaCI/KCI fondu, à 750°C, l'halogénure du métal à déposer est un chlorure, l'agent complexant est le fluor introduit dans le bain sous forme de NaF en quantité telle que le rapport moléculaire Fluor/metal est compris entre 3 et 20.

6. Procédé selon la revendication 5, caractérisé en ce que le rapport moléculaire Fluor/métal est compris entre 6 et 12.

## Patentansprüche

1. Verfahren zur Herstellung von Pulvern mit Körnern von Abmessungen unter 200 pm aus zu den Gruppen IVa, Va und Vla gehörenden Übergangsmetallen durch Elektrolyse ihrer in einem Bad geschmolzener Salze auf Basis von Alkali- und/oder Erdalkalihalogeniden gelösten Halogenide, bei dem man Stromdichten im bereich von 0,3 bis 1,0 A/cm² verwendet, dadurch gekennzeichnet, daß man die Elektrolyse in der Weise durchführt, daß die Abscheidespannung des Übergangsmetalls um 0,1 bis 0,4 Volt niedriger als die des am leichtesten reduzierbaren Alkali- oder Erdalkalimetalls ist.

2. Verfahren nach dem Anspruch 1, dadurch gekennzeichnet, daß die Abscheidespannung um 0,2 bis 0,3 Volt niedriger als die des am leichtesten reduzierbaren Alkali- oder Erdalkalimetalls ist.

3. Verfahren nach dem Anspruch 1, dadurch gekennzeichnet, daß man diese Spannung durch Senken des Gehalts an im kathodischen Bad gelöstem Metall erhält.

4. Verfahren nach dem Anspruch 1, dadurch gekennzeichnet, daß man diese Spannung durch Änderung der Komplexbildung der Ionen des gelösten Metalls erhält.

5. Verfahren nach dem Ansprüchen 1 und 4, dadurch gekennzeichnet, daß das verwendet Bad von Salzen ein bei 750°C geschmolzenes, äquimolekulares NaCI/KCI-Gemisch ist, das Halogenid des abzuscheidenden Metalls ein Chlorid ist und das komplexbildende Mittel in das Bad eingeführtes Fluor in Form von NaF in solcher Menge ist, daß das molekulare Verhältnis Fluor/Metall im bereich von 3 bis 20 ist.

6. Verfahren nach dem Anspruch 5, dadurch gekennzeichnet, daß das molekulare Verhältnis Fluor/ Metall im Bereich von 6 bis 12 ist.

## Claims

1. A process for producing powders comprising grains of dimensions of less than 200 pm of transition metals belonging to groups IVa, Va and Via by electrolysis of their halides dissolved in a bath of molten salts based on alkali metal and/or alkaline earth halides, using current densities of between 0.3 and 1.0 A/cm², characterised by carrying out the electrolysis operation in such a way that the deposit voltage of said transition metal is 0.1 to 0.4 volt below that of the alkali metal or alkaline earth metal which is the easiest to reduce.

2. A process according to claim 1 characterised in that the deposit voltage is 0.2 to 0.3 volt below that of the alkali metal or alkaline earth metal which is the easiest to reduce.

3. A process according to claim 1 characterised in that said voltage is obtained by lowering the amount of metal dissolved in the cathodic bath.

4. A process according to claim 1 characterised in that said voltage is obtained by modifying the complexing of the dissolved metal ions.

5. A process according to claims 1 and 4 characterised in that the bath of salts used is an equimolecular NaCI/KCI mixture which is molten at 750°C, the halide of the metal to be deposited is a chloride, and the complexing agent is fluorine which is introduced into the bath in the form of NaF in an amount such that the fluorine/metal molecular ratio is between 3 and 20.

6. A process according to claim 5 characterised in that the fluorine/metal molecular ratio is between 6 and 12.
